# EUROPÄISCHE PATENTSCHRIFT

(11) **EP 0 364 845 B1**
(45) Veröffentlichungstag und Bekanntmachung des Hinweises auf die Patenterteilung: **04.01.1995**
(21) Anmeldenummer: 89118691.8
(22) Anmeldetag: 07.10.1989
(51) Int. Cl.: G03C 5/50

(54) **Fotografisches Umkehrverfahren**
Photographic-reversal process
Procédé photographique d'inversion

(30) Priorität: 20.10.1988 DE 3835661; 22.12.1988 DE 3843264
(43) Veröffentlichungstag der Anmeldung: 25.04.1990
(73) Patentinhaber: Agfa-Gevaert AG, 51373 Leverkusen (DE)
(72) Erfinder: Wernicke, Ubbo, Dr., D-5000 Köln 91 (DE); Berthold, Werner, Dr., D-5090 Leverkusen 1 (DE); Häseler, Helmut, D-5090 Leverkusen 1 (DE); Tappe, Gustav, D-5090 Leverkusen 1 (DE)

(56) Entgegenhaltungen:
- GB-A- 2 197 961
- US-A- 2 449 919
- US-A- 2 998 314
- BRITISH JOURNAL OF PHOTOGRAPHY, Band 126, Nr. 22, Juni 1979, London, GB; S. 519-523; G. MATTHEWMAN: "The colour-coupling developing agents"
- PATENT ABSTRACTS OF JAPAN, Band 11, Nr. 334 (P-631)[2781], 31. Oktober 1987;& JP-A-62 116 933

## Beschreibung

Die Erfindung betrifft ein Verfahren zur Verarbeitung von fotografischen Umkehrmaterialien, bei dem auf eine Wässerung zwischen dem Schwarz-Weiß- und Farbentwicklungsbad im wesentlichen verzichtet wird.

Bei dem fotografischen Umkehrverfahren wird unter Verwendung eines Farbdias durch Belichten eines negativ arbeitenden Farbumkehrpapiers durch eine spezielle Umkehrentwicklung ein positives farbiges Bild erzeugt. Dabei weist das Farbumkehrpapier wenigstens eine einen Gelbkuppler enthaltende blauempfindliche, wenigstens eine einen Purpurkuppler enthaltende grünempfindliche und wenigstens eine einen Blaugrünkuppler enthaltende rotempfindliche Silberhalogenidschicht auf.

Die übliche Umkehrverarbeitung nach dem chromogenen Farbverfahren gliedert sich in mindestens sechs Schritte:
- Erstentwicklung = Schwarz-Weiß-Negativentwicklung Das bei der Aufnahme bildmäßig belichtete Silberhalogenid wird durch einen Erstentwickler zu einem Schwarzweiß-Negativ entwickelt. Im allgemeinen werden Metol-Hydrochinon- oder Phenidon-Hydrochinon-Entwickler verwendet.
- Zwischenwässerung = Entfernen des Erstentwicklers zur Vermeidung von Nachentwicklung im Farbentwicklungsbad.
- Diffuse Zweitbelichtung oder chemische Verschleierung Alles im Erstentwickler nicht entwickelte Silberhalogenid wird entwickelbar gemacht.
- Farbentwicklung = Entwicklung des durch die Zweitbelichtung oder chemische Verschleierung aktivierten Silberhalogenids zu Silber und Farbstoffbildung.
   Proportional zu dem im Farbentwickler reduzierten Silberhalogenid werden die Farbstoffe in entsprechender Menge aus Farbkuppler und dem entstehenden Entwickleroxidationsprodukt gebildet.
- Bleichen und Fixieren/Bleichfixieren = Herauslösen des gesamten in Erst- und Farbentwicklung gebildeten Silbers, so daß ein positives Farbstoffbild übrig bleibt.
- Schlußwässerung oder Stabilisierbad = Auswaschung von Chemikalien und Stabilisierung von Bildfarbstoffen und Bildoberfläche.

Der derzeitige Stand der Technik ist durch das Kodak R3 Verfahren gekennzeichnet.

Die Gesamtverarbeitungsdauer dieses Prozesses beträgt 600 Sekunden. Davon entfallen 75 Sekunden auf die Erstentwicklung; 90 Sekunden auf die absolut notwendige zweistufige Kaskadenwässerung zwischen Erst- und Farbentwickler und 135 Sekunden auf die Farbentwicklung.

Die verbleibende Zeit wird durch Bleichfixieren und Wässerungen beansprucht.

Dieses Umkehrverfahren könnte erheblich einfacher, schneller und rationeller gestaltet werden, wenn man auf die Wässerung zwischen Erst- und Farbentwicklung verzichten bzw. die Wässerungszeiten stark verkürzen könnte. Bei herkömmlicher Durchführung des Verfahrens unter Verzicht auf die Wässerung käme es jedoch durch Verschleppung des Erstentwicklers in den Farbentwickler in Verbindung mit der diffusen Zweitbelichtung zu einer Schwarz-Weiß Nachentwicklung, die die Qualität des fertigen Farbbildes stark beeinträchtigen würde.

Ein Verschleppen des Erstentwicklers wäre jedoch von untergeordneter Bedeutung, wenn er mit der Struktur des Farbentwicklers vergleichbar wäre und keine Nebenreaktionen im Farbentwicklungsbad verursachen würde.

Beim Einsatz von einem Farbentwickler im Erst- und Farbentwicklungsbad wäre ein Verschleppen des Entwicklers bei unzureichender und fehlender Zwischenwässerung ohne Nachteil, jedoch müßte dieser Entwickler im Erstentwicklungsbad zur Schwarz-Weiß-Entwicklung geeignet sein (Reduktion der belichteten Silberhalogenidkeime zu Bildsilber) und eine Kupplung des entstehenden Entwickleroxidationsprodukts mit den Farbkupplern im fotografischen Material dürfte nicht stattfinden.

In DE-OS 2 249 857 wird ein Verfahren zur Umkehrentwicklung beschrieben, bei dem im Erstentwicklungsbad gleichzeitig Schwarz-Weiß-Entwicklersubstanzen als auch in Farbkupplungsaktivitäten behinderte Farbentwicklersubstanzen eingesetzt werden. In einem zweiten Bad werden die kupplungsinhibierenden Wirkungen, hervorgerufen z.B. durch Sulfit, Ascorbinsäure etc., aufgehoben und die Farbkupplung kann stattfinden. Als Nachteil dieses Verfahrens ist jedoch die konkurrierende Anwesenheit von zwei Entwicklertypen und den daraus resultierenden Abstimmungs- und Verfahrensprobleme anzusehen.

Aufgabe der Erfindung war es nun, ein Umkehrentwicklungsverfahren zu entwickeln, bei dem auf eine Wässerung zwischen dem Erst- und Farbentwicklungsbad verzichtet werden kann, ohne daß die oben erwähnten Nachteile auftreten.

Gegenstand der vorliegenden Erfindung ist ein fotografisches Umkehrverfahren zur Herstellung von positiven fotografischen Bildern durch bildmäßige Belichtung eines mindestens eine Silberhalogenidemulsionsschicht enthaltenden lichtempfindlichen Materials, Schwarzweiß-Erstentwicklung des Materials, chemische Verschleierung oder diffuse Zweitbelichtung und anschließende Farbentwicklung, dadurch gekennzeichnet, daß
1. bei der Erstentwicklung ausschließlich mindestens ein N,N-Dialkyl-p-phenylendiaminderivat als Entwickler verwendet wird,
2. das Erstentwicklungsbad wenigstens eine Verbindung enthält, die eine Kupplung des bei der Erstentwicklung entstandenen Entwickleroxidationsproduktes mit den in dem farbfotografischen Umkehrmaterial befindlichen Farbkupplern zu Bildfarbstoffen verhindert,
3. die Silberhalogenidemulsionsschichten des fotografischen Materials einen Chloridgehalt von mindestens 80 Mol-% aufweisen.

Die unter Punkt 2 beschriebenen Verbindungen gehören den nachfolgenden Verbindungsklassen a), b), c), d) und e) an:
a) Sulfit,
b) Citrazinsäure,
c) Kuppler mit einer aktivierten Methylengruppe, bei der ein Wasserstoff durch Alkyl, Cycloalkyl, Aryl oder Aralkyl ersetzt ist und die mit dem Oxidationsprodukt eines Farbentwicklers unter Bildung farbloser Reaktionsprodukte reagieren,
d) Verbindungen der Formel (I) worin
   - R: H, C₁-C₆-Alkyl und C₆-C₁₀-Aryl gegebenenfalls substituiert mit hydrophilierender Gruppe, bedeuten,
e) Hydroxylaminderivate der allgemeinen Formel (II) wobei
   R₁, R₂ H, C₁-C₄-Alkyl bedeuten.

Verbindungen gemäß Formel (I) - Ascorbinsäure und deren Derivate - sind durch F.Smith, Advances in Carbohydrate Chemistry 2. 79(1947) beschrieben.

Unter hydrophilierenden Gruppen werden die Reste -OH, -COOH und -SO₃H verstanden, Bevorzugte Verbindungen gemäß Formel (I) sind im folgenden aufgelistet:

Als farblos kuppelnde Komponente gemäß Punkt 2c) können Verbindungen vom Typ der Pyrazolone, Benzoyl- und Acetessigester, Benzoyl- und Acetessigsäureanilide, Cyanacetylverbindungen und Cyanacetamide verwendet werden, bei denen ein Wasserstoffatom der aktivierten Methylengruppe durch Alkyl, Aryl oder Aralkyl ersetzt ist.

Die in Frage kommenden Benzoyl- und Acetessigesterverbindungen werden analog der in Can.J.Chem, 31, S. 1025 (1953), gegebenen Vorschrift hergetellt.

Farblos kuppelnde Pyrazolonderivate sind in DE-AS 1 155 675 beschrieben.

Geeignet sind folgende farbloskuppelnde Pyrazolone der allgemeinen Formel (III):
worin bedeuten:
- R⁶, R⁷: Alkyl, Alkoxy, Aryl, Carboxy, Carboxyalkyl,
- R⁸: Halogen, -CN, -CF₃, Acylamino, Sulfamoyl, Alkylsulfamyl, -SO₃H, Carboxy, Carboxyalkyl
- n: 0-3.

Beispielhaft seien folgende bevorzugte Verbindungen genannt:

Als Beispiel für ein Hydroxylaminderivat gemäß Formel II kann N,N-Diethylhydroxylamin genannt werden.

Citrazinsäure ist beschrieben durch E. Klingsberg in The Chemistry of Heteryclic Compounds "Pyridine and Derivates Part one", S. 293, Interscience Publications Inc., New York.

Durch die Verwendung eines Farbentwicklers zur Schwarz-Weiß-Entwicklung im Erstentwicklungsbad kann das fotografische Material ohne Wässerung sofort in das folgende Farbentwicklungsbad überführt werden, in dem auch die diffuse Nachbelichtung erfolgt, oder die Wässerung kann stark verkürzt werden.

Die Wässerungszeiten betragen in diesem Fall 1 bis 30 Sekunden, vorzugsweise 15 Sekunden und können zur Zweitbelichtung genutzt werden.

Eine weitere wichtige Voraussetzung zur schnellen Erstentwicklung unter Verwendung von im Vergleich zu Schwarz-Weiß-Entwicklern weniger aktiven Farbentwicklern ist der Einsatz von fotografischem Material, dessen Silberhalogenidemulsionsschichten einen Chloridgehalt von mehr als 80 Mol-% aufweisen. Chloridreiche Emulsionen zeichnen sich durch eine besonders gute Entwickelbarkeit aus. Bevorzugt sind Materialien, die einen Chloridgehalt von mindestens 95 Mol-% aufweisen, wobei der zu 100 Mol-% ergänzende Rest aus Bromid und/oder Iodid besteht.

Wird bei der Verwendung von Ascorbinsäure bzw. deren Derivaten als Farbbildungsinhibitoren im Erstentwicklerbad der Oxidationsschutz statt mit Sulfit durch Hydroxylamine, Diketone oder α-Hydroxyketone vorgenommen, so kann zur Empfindlichkeitssteigerung Rhodanid zu dem Erstentwickler zugesetzt werden, vorzugsweise in Mengen von 2·10⁻³ bis 1·10⁻² Mol/l.

Die für das erfindungsgemäße Verfahren geeigneten Erstentwicklersubstanzen entsprechen der allgemeinen Formel IV
worin bedeuten:
- R₃, R₄: gegebenenfalls substituiertes C₁-C₄-Alkyl, C₆-C₁₀-Aryl und C₁-C₃-Alkoxy,
- R₅: H, gegebenenfalls substituiertes C₁-C₄-Alkyl, C₆-C₁₀-Aryl und C₁-C₃-Alkoxy, Halogen,
- n: 1 oder 2.

Für das Erst- und Farbentwicklungsbad besonders geeignete primäre aromatische Aminoentwicklersubstanzen sind p-Phenylendiamine und insbesondere N,N-Dialkyl-p-phenylendiamine, in denen die Alkylgruppen und der aromatische Kern substituiert oder unsubstituiert sind. Beispiele solcher Verbindungen sind N,N-Diethyl-p-phenylendiamin-hydrochlorid, 4-N,N-Diethyl-2-methylphenylendiamin-hydrochlorid, 4-(N-Ethyl-N-2-methansulfonylaminoethyl)-2-methylphenylendiamin-sesquisulfatmonohydrat, 4-(N-Ethyl-N-2-hydroxyethyl)-2-methylphenylendiaminsulfat und 4-N,N-Diethyl-2,2′-methansulfonylamino-ethylphenylendiamin-hydrochlorid. CD 3 und CD 4 (s. Beispiel 1) sind bevorzugt.

Im Erstentwicklungsbad beträgt der Gehalt an Ascorbinsäure bzw. deren Derivate 0,3 bis 30 g/l, vorzugsweise 2 bis 15 g/l.

Sulfit wird in einer Menge von 2 bis 15 g/l im Erstentwicklungsbad eingesetzt.

Die Konzentration von Citrazinsäure liegt im Bereich von 1 bis 25 g/l, vorzugsweise 5 bis 15 g/l.

Farblos kuppelnde Verbindungen liegen in Mengen von 1 bis 25 g/l im Erstentwicklungsbad vor, vorzugsweise 2 bis 15 g/l.

Die Konzentrationen der Hydroxylaminderivate liegen im Bereich von 3 bis 25 g/l, vorzugsweise 5 bis 15 g/l.

Die Substanzen können auch kombiniert werden.

Der pH-Wert im Erstentwicklungsbad liegt im Bereich von 6,5 bis 7,5.

Die Konzentrationen der Entwicklersubstanzen im Erstentwicklungsbad liegen im Bereich von 1 bis 20 g/l, vorzugsweise 4 bis 12 g/l.

Der Bromidgehalt des Erstentwicklungsbades beträgt zwischen 0 und 1 g/l, vorzugsweise 0-0,5 g/l. Der Chloridgehalt kann zwischen 0,3 und 6 g/l variieren, vorzugsweise 0,5 bis 5 g/l.

Die im Erstentwicklungsbad durchgeführte Schwarz-Weißentwicklung von fotografischem Umkehrmaterial ist in weniger als 60 Sekunden abgeschlossen, vorzugsweise in weniger als 30 Sekunden.

Darüber hinaus kann es bei Anwendung dieses Verfahrens im Dauerbetrieb vorteilhaft sein, den beiden Entwicklerlösungen Netzmittel und Komplexbildner zuzusetzen, die das Eindringen der Lösungen in die Emulsionsschichten beschleunigen bzw. Kalziumionen aus der Gelatine und dem Wasser binden.

Geeignete Komplexbildner zur Komplexierung von Kalziumionen sind beispielsweise Aminopolycarbonsäuren, die an sich gut bekannt sind. Typische Beispiele für solche Aminopolycarbonsäuren sind Nitrilotriessigsäure, Ethylendiamintetraessigsäure (EDTA), 1,3-Diamino-2-hydroxypropyltetraessigsäure, Diethylentriaminpentaessigsäure, N,N′-Bis-(2-hydroxybenzyl)-ethylendiamin-N,N′-diessigsäure, Hydroxyethylethylendiamintriessigsäure, Cyclohexandiaminotetraessigsäure und Aminomalonsäure.

Weitere Kalziumkomplexbildner sind Polyphosphate, Phosphonsäuren, Aminopolyphosphonsäuren und hydrolisiertes Polymaleinsäureanhydrid, z.B. Natriumhexametaphosphat, 1-Hydroxyethan-1,1-diphosphonsäure, Aminotrismethylenphosphonsäure, Ethylendiamintetramethylenphosphonsäure. 1-Hydroxyethan-1,1-diphosphonsäure wirkt auch als Eisenkomplexbildner.

Des weiteren ist es vorteilhaft, den beiden Entwicklerlösungen Eisenkomplexbildner zuzusetzen.

Spezielle Eisenkomplexbildner sind z.B. 4,5-Dihydroxy-1,3-benzoldisulfonsäure, 5,6-Dihydroxy-1,2,4-benzoltrisulfonsäure und 3,4,5-Trihydroxybenzoesäure.

Für die Komplexierung des Kalziums werden bevorzugt etwa 0,2 bis etwa 1,8 Mol eines Kalziumplexbildners pro Mol Entwicklersubstanz eingesetzt.

Der Eisenkomplexbildner wird in Mengen von etwa 0,02 bis etwa 0,2 Mol pro Mol Entwicklersubstanz angewendet.

Als weitere Bestandteile kommen optische Aufheller, Gleitmittel, z.B. Polyalkylenglykole, Tenside, Stabilisatoren, z.B. heterocyclische Mercaptoverbindungen oder Nitrobenzimidazol und Mittel zur Einstellung des gewünschten pH-Wertes in Frage. Die Entwicklerlösung kann ferner weniger als 5 g/l Benzylalkohol enthalten; vorzugsweise ist sie benzylalkoholfrei.

Die gebrauchsfertigen Lösungen können aus den einzelnen Bestandteilen oder aus sogenannten Konzentraten hergestellt werden, wobei in den Konzentraten die einzelnen Bestandteile wesentlich höher konzentriert gelöst werden. Die Konzentrate sind so eingestellt, daß sich aus ihnen ein sogenannter Regenerator herstellen läßt, d.h. eine Lösung, die etwas höhere Konzentrationen an den einzelnen Bestandteilen als die gebrauchsfertige Lösung aufweist, einerseits durch weiteres Verdünnen und Zugabe eines Starters, vorzugsweise KCI eine gebrauchsfertige Lösung ergibt und andererseits ständig einer in Gebrauch befindlichen Entwicklerlösung zugesetzt wird, um die beim Entwickeln verbrauchten oder aus der Entwicklerlösung durch Überlauf oder durch das entwickelte Material ausgeschleppten Chemikalien zu ersetzen. Chloridionen brauchen dabei üblicherweise nicht zugesetzt werden außer beim frisch angesetzten Entwickler, da Chloridionen aus dem fotografischen Material durch die Entwicklung freigesetzt werden.

Wenn die Entwickelbarkeit für die Farbentwicklung durch diffuse Zweitbelichtung im Farbentwickler vorgenommen werden soll oder muß, ist es vorteilhaft, die diffuse Zweitbelichtung frühestens 1 Sekunde nach Eintritt des Materials in das Farbentwicklungsbad wirksam werden zu lassen, da dann besonders gute Maximaldichten erzielt werden. Insbesondere erfolgt die diffuse Zweitbelichtung 2 bis 15 Sekunden nach Eintritt des Materials in das Farbentwicklungsbad.

Bei Einzelblattverarbeitung kann dies einfach durch verzögertes Anschalten der Beleuchtung geschehen. Bei Schleppbandmaschinen oder Walzentransportmaschinen kann die verzögerte Belichtung mit Hilfe eines Lichtschlitzes oder einer Aufteilung des Zweitentwicklungsbades in einen Dunkel- und einen Hellteil erfolgen. Lichtschlitz und Hell-/Dunkeltrennung werden in Abhängigkeit von der Materialgeschwindigkeit so angebracht, daß auf das nicht diffusbelichtete Material das Farbentwicklungsbad wenigstens 1 Sekunde bei Dunkelheit einwirkt.

Nach der Entwicklung wird das fotografische Material wie üblich gestoppt, gebleicht, fixiert, gewässert und getrocknet, wobei Bleichen und Fixieren zum Bleichfixieren zusammengefaßt werden können, und die Wässerung durch ein Stabilisierbad ersetzt werden kann. Sofern das Bleich- oder Bleichfixierbad ausreichend sauer gestellt ist, kann auch auf das Stoppbad verzichtet werden.

### Beispiele:

Ein farbfotografisches Aufzeichnungsmaterial, welches für das erfindungsgemäße Verarbeitungsverfahren geeignet ist, wurde hergestellt, indem auf einen Schichtträger auf beidseitig mit Polyethylen beschichtetem Papier die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegeben.

### Schichtaufbau 1:

1. Schicht (Substratschicht):
   0,2 g Gelatine
2. Schicht (blauempfindliche Schicht):
   blauempfindliche Silberhalogenidemulsion (99,5 Mol-% Chlorid, 0,5 Mol-% Bromid, mittlerer Korndurchmesser 0,8 µm) aus 0,63 g AgNO₃ mit
   1,38 g Gelatine
   0,95 g Gelbkuppler Y
   0,29 g Trikresylphosphat (TKP)
3. Schicht (Schutzschicht)
   1,1 g Gelatine
   0,06 g 2,5-Dioctylhydrochinon
   0,06 g Dibutylphthalat (DBP)
4. Schicht (grünempfindliche Schicht)
   grünsensibilisierte Silberhalogenidemulsion (99,5 Mol-% Chlorid, 0,5 Mol-% Bromid, mittlerer Korndurchmesser 0,6 µm) aus 0,45 g AgNO₃ mit
   1,08 g Gelatine
   0,41 g Purpurkuppler M
   0,08 g 2,5-Dioctylhydrochinon
   0,34 g DBP
   0,04 g TKP
5. Schicht (UV-Schutzschicht)
   1,15 g Gelatine
   0,6 g UV-Absorber der Formel 0,045g 2,5-Dioctylhydrochinon
   0,04 g TKP
6. Schicht (rotempfindliche Schicht)
   rotsensibilisierte Silberhalogenidemulsion (99,5 Mol-% Chlorid, 0,5 Mol-% Bromid, mittlerer Korndurchmesser 0,5 µm) aus 0,3 g AgNO₃ mit
   0,75 g Gelatine
   0,36 g Blaugrünkuppler C
   0,36 g TKP
7. Schicht (UV-Schutzschicht)
   0,35 g Gelatine
   0,15 g UV-Absorber gemäß 5. Schicht
   0,2 g TKP
8. Schicht (Schutzschicht)
   0,9 g Gelatine
   0,3 g Härtungsmittel H der folgenden Formel

Die verwendeten Komponenten haben folgende Formel:

Proben in Form von Farbstufenkeilen des oben beschriebenen farbfotografischen Materials wurden zunächst gemäß den Beispielen 1 bis 10 (Tabelle 1) der erfindungsgemäßen Erstentwicklung unterworfen.

Die Erstentwicklungszeit betrug dabei 45 sec. bei 30°C. Als Erstentwicklungssubstanz wurde
- CD3: (4-(N-Ethyl-N-2-methansulfonylaminoethyl)-2-methylphenylendiamin-sesquisulfatmonohydrat) oder
- CD4: (4-(N-Ethyl-N-2-hydroxyethyl)-2-methyl-phenylendiaminsulfatmonohydrat)

verwendet.

Nach der Erstentwicklung wurden die Proben 15 sec. fließend gewässert oder sofort in in den Farbentwickler gegeben (Beispiele a).

Im Anschluß an die Wässerung oder bei den Beispielen a) 10 sec nach dem Eintauchen in den Farbentwickler erfolgte die diffuse Zweitbelichtung.

Für die nachstehend beschriebenen Beispiele wurde ein Farbentwickler folgender Zusammensetzung benutzt:
- 12 g: CD 3
- 0,5 g: Natriumsulfit
- 19 g: Monokaliumphosphat
- 20 g: Kaliumhydroxyd
- 1 g: Kaliumchlorid
- 0,1 g: Ethylendiamin
auf 1000 ml mit Wasser aufgefüllt, pH eingestellt auf 11,85

Anstelle von CD 3 kann auch CD 4 eingesetzt werden.

Die Entwicklungszeit im Farbentwickler betrug 30 sec. bei Raumtemperatur.

Nach kurzer Zwischenwässerung von ca. 10 sec. wurden die Proben 45 sec. bei 38°C in üblicher Weise bleichfixiert.

Anschließend wurde 2 Min. fließend gewässert.

Zusätzlich zu dieser Umkehrentwicklung wurden zum Vergleich und zur Prüfung, inwieweit im Erstentwickler eine unerwünschte Farbkupplung stattfindet, Farbkeile mit den bei den Beispielen beschriebenen Erstentwicklern entwickelt, anschließend zwischengewässert und 5 Min. in einem handelsüblichen Fixierbad auf Ammoniumthiosulfat-Basis fixiert und zum Schluß gewässert. Man erhält dabei Negativ-Bilder und kann diese hinsichtlich Maximaldichten und der unerwünschten Farbkupplung auswerten.

Dies erfolgt in der Tabelle 3, während in der Tabelle 2 die Umkehrbilder beurteilt werden und zwar hinsichtlich Minimal- und Maximaldichte hinter den 3 Farbfiltern Blau/Grün/Rot. Außerdem wird die Reinheit und Sättigung der Grundfarben visuell beurteilt.

Die folgenden Beispiele wurden in vorgenannter Verarbeitungsweise behandelt. Angegeben werden die jeweils verwendeten Entwickler.

### Tabelle 1

### Beispiele 1 und 1 a

10 g CD 4, 1 g Kaliumsulfit, 20 g Monokaliumphosphat, auf 1000 ml mit Wasser auffüllen, der pH-Wert wird mit Kaliumhydroxyd auf 6,5 eingestellt.

### Beispiele 2 und 2 a

Wie 1 und 1 a, jedoch mit pH-Wert 7,5.

### Beispiele 3 und 3 a

10 g CD 4, 10 g Kaliumsulfit, 20 g Monokaliumphosphat, auf 1000 ml mit Wasser auffüllen, der pH-Wert wird mit Kaliumhydroxyd auf 6,5 eingestellt.

### Beispiele 4 und 4 a

Wie 3 und 3 a, jedoch mit pH-Wert 7,5.

### Beispiele 5 und 5 a

Wie 3 und 3 a, jedoch mit pH-Wert 8,5.

### Beispiele 6 und 6 a

Wie 3 und 3 a, jedoch mit pH-Wert 9,5.

### Beispiele 7 und 7 a

10 g CD 4, 1 g Kaliumsulfit, 10 g Weißkuppler W 1, 20 g Monokaliumphosphat, auf 1000 ml mit Wasser auffüllen, der pH-Wert wird mit Kaliumhydroxyd auf 6,5 eingestellt.

### Beispiele 8 und 8 a

Wie 7 und 7 a, jedoch mit pH-Wert auf 7,5.

### Beispiele 9 und 9 a

10 g CD 4, 1 g Kaliumsulfit, 10 g Citrazinsäure, 20 g Monokaliumphosphat, auf 1000 ml mit Wasser auffüllen, der pH-Wert wird mit Kaliumhydroxyd auf 6,5 eingestellt.

### Beispiele 10 und 10 a

Wie 9 und 9 a, jedoch mit pH-Wert 7,5.

Die erwünschte Unterdrückung der Farbkupplung im Erstentwickler erfolgt durch Zusatz von Antioxydantien oder Konkurrenzkupplern bei pH-Werten von 6,5-7,5 in ausreichender Weise durch die Zusätze von Sulfit, Weißkuppler und Citrazinsäure. Damit ist eine gute Umkehrung gewährleistet mit guten D-Min, D-Max, sauberen Farben und ausreichender Durchentwicklung.

### Beispiel 11

Ein farbfotografisches Aufzeichnungsmaterial, welches für das erfindungsgemäße Verarbeitungsverfahren geeignet ist, wurde hergestellt, indem auf einen Schichtträger auf beidseitig mit Polyethylen beschichtetem Papier die folgenden Schichten in der angegebenen Reihenfolge aufgetragen wurden. Die Mengenangaben beziehen sich jeweils auf 1 m² . Für den Silberhalogenidauftrag werden die entsprechenden Mengen AgNO₃ angegeben.

### Schichtaufbau 1:

1. Schicht (Antilichthofschicht):
   1 g Gelatine
   0,1 g schwarzes kolloidales Silber
2. Schicht (rotempfindliche Schicht):
   rotsensibilisierte Silberhalogenidemulsion (99,5 Mol-% Chlorid, 0,5 Mol-% Bromid, mittlerer Korndurchmesser 0,5 µm) aus 0,3 g AgNO₃ mit
   0,75 g Gelatine
   0,36 g Blaugrünkuppler C
   0,36 g Trikresylphosphat (TKP)
3. Schicht (Schutzschicht)
   1,1 g Gelatine
   0,06 g 2,5-Dioctylhydrochinon
   0,06 g Dibutylphthalat (DBP)
4. Schicht (grünempfindliche Schicht)
   grünsensibilisierte silberhalogenidemulsion (99,5 Mo-% Chlorid, 0,5 Mol-% Bromid, mittlerer Korndurchmesser 0,6 µm) aus 0,50 g AgNO₃ mit
   1,08 g Gelatine
   0,41 g Purpurkuppler M
   0,08 g 2,5-Dioctylhydrochinon
   0,34 g DBP
   0,04 g TKP
5. Schicht (Gelbfilterschicht)
   1,15 g Gelatine
   0,20 g gelbes kolloidales Silber
   0,045 g 2,5-Dioctylhydrochinon
   0,04 g TKP
6. Schicht (blauempfindliche Schicht):
   blauempfindliche Silberhalogenidemulsion (99,5 Mol-% Chlorid, 0,5 Mol-% Bromid, mittlerer Korndurchmesser 0,8 µm) aus 0,6 g AgNO₃ mit
   1,38 g Gelatine
   0,85 g Gelbkuppler Y
   0,29 g Trikresylphosphat (TKP)
7. Schicht (UV-Schutzschicht)
   1,5 g Gelatine
   0,9 g UV-Absorber gemäß der Formel 0,6 g TKP
8. Schicht (Schutzschicht)
   0,9 g Gelatine
   0,3 g Härtungsmittel H der folgenden Formel

Die verwendeten Kuppler waren die gleichen wie in Beispielen 1 bis 10.

In diesem Beispiel werden die sensitometrischen Auswirkungen gezeigt, die sich aus dem direkten Übergang des belichteten fotografischen Aufzeichnungsmaterials aus dem Erstentwickler in den Zweitentwickler ergeben im Vergleich zu einer Verarbeitungsfolge, bei der nach der Erstentwicklung eine Zwischenwässerung zwecks Auswässerung der Erstentwicklerbestandteile vorgenommen wird.

Die Verarbeitung läuft wie folgt ab:

Die Verarbeitungsbäder hatten die folgende Zusammensetzung:

### Erstentwickler (für konventionelles Umkehrverfahren)

pH-Einstellung auf pH 9 mit KOH bzw. H₂SO₄, mit Wasser auf 1 Liter auffüllen.

### Zweitentwickler

pH-Einstellung auf pH 10 mit KOH bzw. H₂SO₄; mit Wasser auf 1 Liter aufüllen.

### Bleichfixierbad:

- Wasser: 800 ml
- EDTA: 4 g
- Ammoniumthiosulfat: 100 g
- Natriumsulfit: 15 g
- Ammonium-Eisen-EDTA-Komplex: 60 g
- 3-Mercapto-1,2,4-triazol: 2 g

pH-Einstellung auf pH 7,3 mit Ammoniak bzw. Essigsäure; mit Wasser auf 1 Liter auffüllen.

Die nach den unterschiedlichen Verfahren (A: mit Wässerung zwischen Erst- und Zweitentwickler; B: ohne Wässerung zwischen Erst- und Zweitentwickler) verarbeiteten, zuvor mit einem Stufenkeil belichteten Umkehrmaterialien wurden sensitometrisch vermessen.

Der direkte Übergang in den Zweitentwickler aus einem Erstentwickler üblicher Zusammensetzung führt zu ungleichmäßig entwickelten Bildern mit wesentlich verringerten Dₘₐₓ-Werten im Vergleich zu dem Prozeß, bei dem zwischen Erst- und Zweitentwicklung eine Wässerung durchgeführt wurde.

### Beispiel 12

Das folgende Beispiel zeigt die sensitometrische Auswirkung, die sich beim direkten Übergang des belichteten fotografischen Umkehrmaterials aus einem erfindungsgemäßen Erstentwickler in den Zweitentwickler ergeben im Vergleich zu einer Verarbeitungsfolge, bei der zwischen Erst- und Zweitentwickler eine Wässerung durchgeführt wird.

Auf einem in Beispiel 11 beschriebenen fotografischen Material wird ein Stufenkeil aufbelichtet. Die Verarbeitungsabfolge entspricht der aus Beispiel 11.

Die Versuchsfolge A erfolgt mit Zwischenwässerung; die Versuchsfolge B ohne Zwischenwässerung.

Die einzelnen Bäder haben die folgende Zusammensetzung;

### Erstentwickler (erfindungsgemäß)

- Wasser: 800 ml
- EDTA: 2 g
- HEDP, 60 gew.-%ig: 0,5 ml
- Natriumchlorid: 2 g
- N,N-Diethylhydroxylamin, 85 gew.-%ig: 5 ml
- Ascorbinsäure: 4 g
- Natriumhydrogencarbonat: 20 g
- CD 4; 5 gew.-%ige wäßrige Lösung: 100 ml

pH-Einstellung auf pH 6,5 mit KOH bzw. H₂SO₄; mit Wasser auf 1 Liter auffüllen.

### Zweitentwickler und Bleichfixierbad:

### Zusammensetzung wie in Beispiel 11

In Tabelle 6 sind die sensitometrischen Ergebnisse der Densitometermessungen angegeben:

Dieses Beispiel zeigt eindeutig, daß bei dem erfindungsgemäßen Verfahren auf eine Wässerung zwischen Erst- und Zweitentwickler verzichtet werden kann, ohne Nachteile wie verringerte Maximaldichten und ungleichmäßig entwickelte Bilden in Kauf nehmen zu müssen (siehe Beispiel 11.

### Beispiel 13

Ein farbfotografisches Material gemäß Beispiel 1 wird nach den folgenden Verarbeitungsvarianten I, II und III verarbeitet. Es zeigt sich an den Maximaldichten, daß es vorteilhaft ist, die diffuse Zweitbelichtung nicht unmittelbar bei Eintritt in den Farbentwickler durchzuführen, sondern erst nach einer Verzögerung von 5 Sekunden.

### Verarbeitung I

- Erstentwickler: 45 sek.
- Wässerung: 45 sek.
- Wässerung mit Zweitbelichtung: 45 sek.
- Farbentwicklung: 45 sek.
- Bleichfixierung: 45 sek.
- Wässern: 90 sek.

### Verarbeitung II

wie unter I beschrieben, jedoch ohne Wässerung zwischen Erst- und Farbentwickler und Zweitbelichtung unmittelbar beim Übergang von Erst- in den Farbentwickler.

### Verarbeitung III

wie Verarbeitung I, jedoch ohne Wässerung zwischen Erst- und Farbentwickler, Beginn der Zweitbelichtung erst 5 sec. nach dem Eintauchen in den Farbentwickler.

## Patentansprüche

1. Fotografisches Umkehrverfahren zur Herstellung von positiven fotografischen Bildern durch bildmäßige Belichtung eines mindestens eine Silberhalogenemulsionsschicht enthaltenden lichtempfindlichen Materials, Schwarzweiß-Erstentwicklung des Materials, chemische Verschleierung oder diffuse Zweitbelichtung und anschließende Farbentwicklung, dadurch gekennzeichnet, daß
1. bei der Erstentwicklung ausschließlich mindestens ein N,N-Dialkyl-p-phenylendiaminderivat als Entwickler verwendet wird,
2. das Erstentwicklungsbad wenigstens eine Verbindung enthält, die eine Kupplung des bei der Erstentwicklung entstandenen Entwickleroxidationsproduktes mit den in dem farbfotografischen Umkehrmaterial befindlichen Farbkupplern zu Bildfarbstoffen verhindert und die einer der folgenden Verbindungsklassen a), b), c), d) oder e) angehört:
a) Sulfit in einer Menge von 2 bis 15 g/l,
b) Citrazinsäure in einer Menge von 1 bis 25 g/l,
c) Kuppler mit einer aktivierten Methylengruppe, bei der ein Wasserstoff durch Alkyl, Cycloalkyl, Aryl oder Aralkyl ersetzt ist und die mit dem Oxidationsprodukt eines Farbentwicklers unter Bildung farbloser Reaktionsprodukte reagieren, in einer Menge von 1 bis 25 g/l,
d) Verbindungen der Formel (I) in einer Menge von 0,3 bis 30 g/l, worin
R H, C₁-C₆-Alkyl und C₆-C₁₀-Aryl gegebenenfalls substituiert mit hydrophilierender Gruppe, bedeuten,
e) Hydroxylaminderivate der allgemeinen Formel (II) in einer Menge von 3 bis 25 g/l, wobei
R₁, R₂ H, C₁-C₄-Alkyl bedeuten,
3. der pH-Wert im Erstentwicklungsbad zwischen 6,5 und 7,5 liegt,
4. die Silberhalogenidemulsionsschichten des fotografischen Materials einen Chloridgehalt von mindestens 80 Mol-% aufweisen.

2. Verfahren nach Anspruch 1, dadurch gekennzeichnet, daß zwischen Erst- und Farbentwicklung keine Zwischenwässerung erfolgt.

3. Verfahren nach Anspruch 1, dadurch gekennzeichnet, daß zwischen Erst- und Farbentwicklung eine Zwischenwässerung vorgenommen wird, wobei die Wässerungszeiten zwischen 1 und 30 sec. betragen.

4. Verfahren nach Anspruch 1, dadurch gekennzeichnet, daß die im Erstentwicklungsbad zu farblosen Reaktionsprodukten kuppelnden Verbindungen der allgemeinen Formel (III) entsprechen, worin
R⁶, R⁷ Alkyl, Alkoxy, Aryl, Carboxy, Carboxyalkyl,
R⁸ Halogen, -CN, -CF₃, Acylamino, Sulfamoyl, Alkylsulfamyl, -SO₃H, Carboxy, Carboxyalkyl,
n 0-3,
bedeuten.

5. Verfahren nach Anspruch 1, dadurch gekennzeichnet, daß das N,N-Dialkyl-p-phenylendiaminderivat im Erstentwicklungsbad der Formel (IV) entspricht worin bedeuten:
R₃, R₄ gegebenenfalls substituiertes C₁-C₄-Alkyl, C₆-C₁₀-Aryl und C₁-C₃-Alkoxy,
R₅ H, gegebenenfalls substituiertes C₁-C₄-Alkyl, C₆-C₁₀-Aryl und C₁-C₃-Alkoxy, Halogen,
n 1 oder 2.

6. Verfahren nach Anspruch 1, dadurch gekennzeichnet, daß die N,N-Dialkyl-p-phenylendiaminderivate der Formel (V) und/oder (VI) entsprechen

7. Verfahren nach Anspruch 1, dadurch gekennzeichnet, daß die Entwicklersubstanzen gemäß Formel (V) und/oder Formel (VI) in einer Menge von 1 bis 20 g/l im Erstentwicklerbad vorliegen.

8. Verfahren nach Anspruch 1, dadurch gekennzeichnet, daß der Bromidgehalt im Erstentwicklungsbad 0 bis 1,0 g/l und der Chloridgehalt im Erstentwicklungsbad 0,3 bis 6,0 g/l beträgt.

## Claims

1. Photographic reversal process for the production of positive photographic images by pictorial exposure of a light-sensitive material containing at least one silver halide emulsion layer, black-and-white primary development of the material, chemical fogging or diffuse secondary exposure and subsequent chromogenic development, characterized in that
1. in the primary development, exclusively at least one N,N-dialkyl-p-phenylenediamine derivative is used as developer,
2. the primary development bath contains at least one compound that hinders a coupling of the developer oxidation product formed in the primary development with the couplers present in the colour-photographic reversal material to form image dyes and that belongs to one of the following classes of compound a), b), c), d) or e):
a) sulphite in an amount of 2 to 15 g/l,
b) citrazinic acid in an amount of 1 to 25 g/l,
c) couplers with an activated methylene group, in which a hydrogen is replaced by alkyl, cycloalkyl, aryl or aralkyl and that react with the oxidation product of a chromogenic developer with formation of colourless reaction products, in an amount of 1 to 25 g/l,
d) compounds of formula (I) in an amount of 0.3 to 30 g/l, wherein
R denotes H, C₁-C₆ alkyl and C₆-C₁₀ aryl, optionally substituted with a hydrophilizing group,
e) hydroxylamine derivatives of general formula (II) in an amount of 3 to 25 g/l, wherein
R₁, R₂ denote H, C₁-C₄ alkyl,
3. the pH value in the primary development bath is between 6.5 and 7.5,
4. the silver halide emulsion layers of the photographic material have a chloride content of at least 80 mole %.

2. Process according to Claim 1, characterized in that no intermediate washing occurs between primary and chromogenic development.

3. Process according to Claim 1, characterized in that an intermediate washing is carried out between primary and chromogenic development, the washing times being between 1 and 30 sec.

4. Process according to Claim 1, characterized in that the compounds coupling to colourless reaction products in the primary development bath correspond to general formula (III) wherein
R⁶, R⁷ denote alkyl, alkoxy, aryl, carboxy, carboxyalkyl,
R⁸ denotes halogen, -CN, -CF₃, acylamino, sulphamoyl, alkylsulphamyl, -SO₃H, carboxy, carboxyalkyl,
n denotes 0-3.

5. Process according to Claim 1, characterized in that the N,N-dialkyl-p-phenylenediamine derivative in the primary development bath corresponds to formula (IV), wherein:
R₃, R₄ denote optionally substituted C₁-C₄ alkyl, C₆-C₁₀ aryl and C₁-C₃ alkoxy,
R₅ denotes H, optionally substituted C₁-C₄ alkyl, C₆-C₁₀ aryl and C₁-C₃ alkoxy, halogen,
n denotes 1 or 2.

6. Process according to Claim 1, characterized in that the N,N-dialkyl-p-phenylenediamine derivatives correspond to formula (V) and/or (VI)

7. Process according to Claim 1, characterized in that the developer substances according to formula (V) and/or formula (VI) are present in the primary developer bath in an amount of 1 to 20 g/l.

8. Process according to Claim 1, characterized in that the bromide content in the primary developer bath is 0 to 1.0 g/l and the chloride content in the primary developer bath is 0.3 to 6.0 g/l.

## Revendications

1. Procédé photographique par inversion pour la préparation d'images photographiques positives par exposition en forme d'image d'un matériau photosensible contenant au moins une couche d'émulsion à l'halogénure d'argent, par un premier développement noir et blanc du matériau, par voilage chimique ou par une seconde exposition en lumière diffuse et par un développement chromogène ultérieur, caractérisé en ce que
1. dans le premier développement, on utilise exclusivement au moins un dérivé de la N,N-dialkyl-p-phénylènediamine comme révélateur,
2. le premier bain de développement contient au moins un composé qui empêche une copulation du produit d'oxydation de révélateur, qui se forme lors du premier développement, avec les copulants chromogènes se trouvant dans le matériau inversible pour photographie en couleurs pour donner des colorants d'images, et qui appartient à une des classes des composés a), b), c), d) ou e) ci-après :
a) du sulfite en une quantité de 2 à 15 g/l,
b) de l'acide citrazinique en une quantité de 1 à 25 g/l,
c) des copulants contenant un groupe méthylène activé dans lequel un atome d'hydrogène est remplacé par un groupe alkyle, par un groupe cycloalkyle, par un groupe aryle ou par un groupe aralkyle, et qui réagissent avec le produit d'oxydation d'un révélateur chromogène en formant des produits réactionnels incolores, en une quantité de 1 à 25 g/l,
d) des composés de formule (I) en une quantité de 0,3-30 g/l, dans laquelle
R représente H, un groupe alkyle en C₁-C₆ et un groupe aryle en C₆-C₁₀ éventuellement substitué par un groupe qui rend hydrophile,
e) des dérivés d'hydroxylamine répondant à la formule générale (II) en une quantité de 3 à 25 g/l dans laquelle
R¹, R² représentent H, un groupe alkyle en C₁-C₄,
3. la valeur de pH dans le premier bain de développement se situe entre 6,5 et 7,5,
4. les couches d'émulsion à l'halogénure d'argent du matériau photographique présentent une teneur en chlorure d'au moins 80 moles %.

2. Procédé selon la revendication 1, caractérisé en ce que, entre le premier développement et le développement chromogène, on ne procède à aucun lavage intermédiaire.

3. Procédé selon la revendication 1, caractérisé en ce que, entre le premier développement et le développement chromogène, on procède à un lavage intermédiaire, les temps de lavage s'élevant de 1 à 30 secondes.

4. Procédé selon la revendication 1, caractérisé en ce que les composés copulant dans le premier bain de développement pour donner des produits réactionnels incolores répondent à la formule générale (III) dans laquelle
R⁶, R⁷ représentent un groupe alkyle, un groupe alcoxy, un groupe aryle, un groupe carboxyle, un groupe carboxyalkyle,
R⁸ représente un atome d'halogène, -CN, -CF₃, un groupe acylamino, un groupe sulfamoyle, un groupe alkylsulfamyle, -SO₃H, un groupe carboxyle, un groupe carboxylalkyle,
n représente 0-3.

5. Procédé selon la revendication 1, caractérisé en ce que le dérivé de la N,N-dialkyl-p-phénylènediamine dans le premier bain de développement répond à la formule (IV) dans laquelle
R³, R⁴ représentent un groupe alkyle en C₁-C₄ éventuellement substitué, un groupe aryle en C₆-C₁₀ et un groupe alcoxy en C₁-C₃,
R⁵ représente H, un groupe alkyle en C₁-C₄ éventuellement substitué, un groupe aryle en C₆-C₁₀ et un groupe alcoxy en C₁-C₃, un atome d'halogène,
n représente 1 ou 2.

6. Procédé selon la revendication 1, caractérisé en ce que les dérivés de la N,N-dialkyl-p-phénylènediamine répondent aux formules (V) et/ou (VI)

7. Procédé selon la revendication 1, caractérisé en ce que les substances développatrices selon les formules (V) et/ou (VI) sont présentes en une quantité de 1 à 20 g/l dans le premier bain de développement.

8. Procédé selon la revendication 1, caractérisé en ce que la teneur en bromure dans le premier bain de développement s'élève de 0 à 1,0 g/l et la teneur en chlorure dans le premier bain de développement s'élève de 0,3 à 6,0 g/l.
